# FASCICULE DE BREVET EUROPEEN

(11) **EP 1 188 350 B1**
(45) Date de publication et mention de la délivrance du brevet: **09.05.2007**
(21) Numéro de dépôt: 01925638.7
(22) Date de dépôt: 12.04.2001
(51) Int. Cl.: H05B 3/26

(54) **ELEMENT CHAUFFANT SUR SUBSTRAT ALUMINIUM POUR APPAREIL ELECTROMENAGER**
HEIZELEMENT AUF EINEM ALUMINIUMSUBSTRAT FÜR HAUSHALTSGERÄTE
HEATING ELEMENT ON AN ALUMINIUM SUBSTRATE FOR HOUSEHOLD APPLIANCE

(30) Priorité: 21.04.2000 FR 0005191
(43) Date de publication de la demande: 20.03.2002
(73) Titulaire: SEB S.A., 69130 Ecully (FR)
(72) Inventeur: CUILLERY, Pascal, F-74210 Faverges (FR); COMPEAU, Jean-Louis, F-38070 St Quentin Fallavier (FR)
(74) Mandataire: Kiehl, Hubert
(86) Numéro de dépôt international: PCT/FR2001/001140
(87) Numéro de publication internationale: WO 2001/082652

(56) Documents cités:
- EP-A- 0 880 310
- US-A- 3 805 023
- US-A- 5 943 799

## Description

La présente invention concerne les éléments chauffants pour les fers à repasser.

Les fers à repasser comportent de façon habituelle une enveloppe faisant poignée généralement en matière plastique et une semelle métallique chaude qui est appliquée sur le linge à repasser. La semelle des fers récents est composée d'une plaque inférieure plane métallique chauffée par un corps moulé supérieur en aluminium, ce corps étant appliqué sur la face interne de la plaque plane et comportant un élément chauffant tubulaire. Pour des raisons de poids, d'encombrement, et d'économie, on a cherché à supprimer le corps moulé en aluminium et à appliquer un élément chauffant directement sur la face interne de la plaque plane de la semelle du fer.

On connaît ainsi le brevet EP555159 dans lequel l'élément chauffant est une structure sandwich adhérente à la semelle. Mais cette structure nécessite des temps de fabrication et des précautions qui conduisent à une production insuffisamment économique.

On connaît les plaques d'acier émaillé en leur face interne sur lesquelles est déposé un circuit en couche mince ou un circuit sérigraphié. Mais ce procédé nécessite l'emploi de compositions vitreuses suffisamment isolantes pour résister à la tension du secteur électrique. Ce type d'émail est déposé à haute température incompatible avec un substrat en aluminium d'une part et d'autre part les retraits différentiels après cuisson de ce type d'émail et du substrat en aluminium induisent des tensions auxquelles une plaque plane de semelle de fer ne peut résister sans déformation.

On connaît le brevet FR1584094 qui décrit un circuit déposé sur un substrat en aluminium anodisé. Mais cette réalisation où la couche d'alumine n'atteint que quelques microns n'est pas adaptée à un circuit travaillant à la tension du secteur électrique. Par ailleurs l'utilisation est limitée à des températures inférieures à celles d'une semelle de fer.

Le brevet EP120119 décrit un substrat en aluminium prévu pour recevoir un circuit électrique déposé. Une épaisse couche anodisée d'alumine assure avec un colmatage silicique l'isolation électrique. Mais si ce substrat peut recevoir un circuit électrique ou électronique, aucune indication ne permet de penser qu'il est adapté à subir des températures aussi élevées que celles subies par une semelle de fer.

Le brevet EP058023 décrit également un traitement de colmatage d'un substrat en aluminium anodisé. La couche d'alumine est colmatée par un produit organométallique polymérisé par exemple par chauffage. Mais le traitement de colmatage obligatoire pour obtenir une bonne tenue diélectrique ne constitue pas une sécurité redondante et ne présume pas de la tenue aux chocs thermiques rencontrés par un fer à repasser.

Le brevet FR2763780 décrit un procédé de fabrication de circuits imprimés sur substrat aluminium où une couche épaisse d'alumine est formée en surface pour servir d'isolant et peut supporter des températures élevées sans apparition de défauts. Le colmatage des pores n'est pas obligatoire. Cependant si le circuit peut fonctionner lorsque le substrat est porté à température élevée, il est spécialement adapté à supporter l'implantation de circuits intégrés ou modules. Ces composants, que le support contribue à refroidir, n'ont de loin pas la puissance et les variations instantanées de température d'une semelle de fer.

Le document US3805023 décrit un élément chauffant ayant un substrat en aluminium anodisé. La couche d'alumine obtenue dans un bain d'acide faible, est dense au contact du substrat et constitue une barrière électrique, tandis que l'extérieur de la couche est poreux. Dans les porosités on a déposé un produit sensible à la lumière contenant un métal précieux qui sert, après irradiation à travers un négatif et développement, de catalyseur à un dépôt chimique de la piste conductrice en nickel

L'utilisation pour un fer à repasser n'est nullement citée. A priori, les pistes résistives sont déposées en remplacement du catalyseur dans les pores de la couche d'alumine. A priori, les porosités externes sont tout à fait contre indiquées pour une semelle de fer à vapeur travaillant en ambiance humide.

Le document US-A-5 943 799 décrit un élément chauffant pour semelle de fer à repasser avec une couche interne isolante qui comprend des pistes chauffantes, un substrat constitué par une plaque en aluminium et une couche externe isolante en oxyd d'aluminium formée par oxydation électrolitique et qui sert comme couche anti-friction.

L'objet de l'invention ci après est un élément chauffant de semelle de fer à repasser, cet élément chauffant étant léger, peu encombrant, et économique à fabriquer.

Le but de l'invention est atteint par un élément chauffant pour semelle de fer à repasser, dont le substrat constitué par une plaque mince en aluminium pur ou allié au silicium ou allié au magnésium est recouvert d'un isolant sur lequel sont déposées des pistes chauffantes, du fait que l'isolant est une couche oxydée anodique d'épaisseur comprise entre 10 et 200 microns résistant aux brusques variations de température de la plaque.

L'utilisation de l'aluminium permet de bénéficier de tous les avantages de ce métal en particulier en ce qui concerne la répartition de température sur la semelle. L'aluminium, pur ou allié au silicium ne comportant pratiquement pas de magnésium est en outre facilement émaillable. Avantageusement pour une bonne répartition de la chaleur, le substrat de l'élément chauffant recouvre une grande partie de la surface interne de la semelle de fer, la puissance dissipée pouvant être élevée.

L'anodisation permet de bénéficier d'un isolant naturellement adhérent au support et dont la dilatation est compatible avec ce dernier.

De préférence la couche oxydée est du type de celle qu'on obtient par une oxydation anodique conduite dans une solution d'un acide à faible conductivité électrique, avec une densité de courant comprise entre 1 et 5 A/dm2 à une température stabilisée.

L'utilisation d'une oxydation dans une solution d'acide à faible conductivité électrique similaire à celle décrite dans le brevet FR2763780 mais appliquée à un élément chauffant d'appareil électroménager, permet d'obtenir de manière surprenante une bonne résistance en température et en tension de claquage.

En outre, de nombreux essais en atelier ont prouvé la bonne tenue en endurance de cette isolation lors de tests où la semelle de fer est soumise à de nombreux refroidissements brusques sur un feutre mouillé, tests largement représentatifs d'une semelle de fer chaude appliquée sur une pattemouille.

Dans une version préférentielle, le substrat de l'élément chauffant est une semelle de fer émaillée préalablement à l'anodisation sur sa face externe destinée à être en contact avec les tissus, cet émaillage étant réalisé à une température qui détend le métal.

L'anodisation nécessite un traitement de détente du métal. En émaillant la semelle avant l'anodisation on économise ce traitement de détente. De préférence l'émail est protégé de la corrosion des bains d'anodisation par un vernis protecteur pelable.

De préférence les pores de la couche oxydée sont remplis par un autre oxyde métallique obtenu par décomposition d'un produit organométallique polymérisable tel qu'un silane, un dérivé organique du titane ou du zirconium ou du germanium ou de l'étain.

Bien que ce remplissage ne soit pas indispensable avec toutes les sortes de couches oxydées, il apporte une sécurité de fonctionnement supplémentaire.

Dans une autre version, la surface de la couche oxydée est imprégnée d'un produit polymérisable organique résistant en température tel qu'un polyester ou un polyimide.

Cette autre possibilité est plus facile à mettre en oeuvre et nécessite une cuisson à température moins élevée.

Dans une version préférentielle les pistes chauffantes conductrices sont des pâtes sérigraphiées puis cuites.

Dans une autre mise en oeuvre d'un élément chauffant de semelle, l'élément chauffant ayant un substrat en aluminium est brasé sur la face intérieure de la semelle de fer à une température qui permet la cuisson des pistes.

Ceci permet l'obtention de semelles dont la face en contact avec les tissus est en acier inoxydable ayant une bonne répartition de la chaleur sur la surface.

Le brasage est effectué quand les pistes sont fraîchement déposées ce qui économise une cuisson de ces dernières.

Dans une autre version, les pistes en nickel sont déposées sur la couche d'alumine dense par voie chimique.

On peut utiliser tout procédé connu pour déposer une couche conductrice ou semi conductrice adhérente faisant office de piste chauffante. On préfère utiliser des procédés connus qui consistent à métalliser toute la surface puis, en utilisant une résine photosensible de masquage, réaliser les pistes en attaquant les parties de cette surface qui ne doivent pas être conductrices. L'avantage est que ce type de procédé ne nécessite pour l'essentiel que des équipements compatibles avec la fabrication des circuits imprimés

L'invention sera mieux comprise à la lecture des exemples ci après.

Dans une réalisation préférentielle de l'invention, le substrat de l'élément chauffant constitue la semelle du fer qui est une plaque d'aluminium plane aux bords arrondis pour faciliter la glisse sur les tissus. La semelle est détendue par un traitement thermique, par recuit à 400°C, puis dégraissée, décapée et soigneusement nettoyée.

Une couche d'oxyde obtenue par oxydation anodique dans une solution d'acide à faible conductivité électrique est déposée par voie électrolytique sur la face interne au fer de la semelle. Lorsque le dépôt obtenu ne peut pas servir comme couche d'accrochage à un dépôt donnant de bonnes qualités de repassage à la face externe destinée à venir en contact avec le tissu repassé, cette face est masquée par des moyens habituels en galvanoplastie.

Une couche oxydée d'isolation suffisante est obtenue dans des solutions d'acide oxalique, citrique, lactique, ou tartrique avec sur la pièce une densité de courant de 1 à 5 A/dm2.

Dans une version préférée, l'isolation produite par la couche oxydée est renforcée par une isolation supplémentaire redondante pour plus de sécurité.

La couche d'isolation supplémentaire est de nature siliceuse dans un premier exemple de réalisation. Elle peut être obtenue par décomposition thermique d'un silane déposé en surface de l'oxyde.

Dans une deuxième version, l'isolation supplémentaire est un oxyde ou une combinaison d'oxydes des métaux tels que le titane, le zirconium, le germanium, l'étain. Elle peut être obtenue par décomposition thermique de précurseurs connus de ces métaux.

Dans une troisième version, l'isolation supplémentaire est une couche d'un verre à bas point de fusion tel que ceux qui sont utilisés pour réaliser des circuits hybrides. Cette couche peut être obtenue par exemple par sérigraphie d'une pâte 7802 de la société Metech et cuisson à 500°C sur la couche oxydée.

Le circuit électrique comporte des pistes chauffantes résistives déposées sur la couche oxydée. De préférence ces pistes sont des pâtes ou des encres déposées par sérigraphie et conductrices après cuisson. On peut par exemple utiliser une pâte polyimide chargée d'argent de référence CM3321 E de la société Protavic qui polymérise en une heure à 150°C suivie d'une heure à 275°C.

Avantageusement un film polyimide recouvre la face oxydée et ses pistes chauffantes. Ce film évite à l'ensemble d'être sensible à l'humidité. On l'obtient par exemple par dépôt sérigraphié d'une pâte IM891 de la société Protavic et polymérisation sur les pistes.

Dans la version la plus simple la face extérieure au fer de la semelle vient directement en contact avec le tissu. La face métallique est seulement nettoyée ou polie par un brossage mécanique.

Dans une réalisation plus perfectionnée, la semelle du fer est une plaque plane aux bords arrondis pour qu'ils soient moins agressifs, réalisée dans un aluminium allié au silicium où le taux de magnésium est inférieur à 0,01%. Cette plaque est émaillée sur sa face externe au fer à une température qui recuit l'aluminium et le détend. Il n'est donc pas nécessaire de réaliser un traitement de détente préalable à l'anodisation. L'émaillage donne de bonnes caractéristiques de repassage à la semelle. De préférence l'émail est protégé au moins pendant l'anodisation par un film protecteur pelable. La semelle comporte sur sa face interne une isolation et des pistes semblables à celles de l'exemple précédent.

Lorsque l'utilisatrice repasse avec un fer équipé d'une semelle selon l'invention, les pistes chauffantes résistives dissipent dans l'aluminium une puissance importante pouvant aller jusqu'à 2 kW pour une semelle d'environ 2 dm2. L'aluminium a l'avantage de bien répartir la chaleur sur toute la surface. Par ailleurs, la semelle subit des échauffements à la température de consigne qui peut être supérieure à 250°C et être amenée au contact d'un linge humide, voir mouillé. Les tests sévères d'endurance montrent une bonne tenue de la semelle suivant l'invention.

Dans une autre réalisation, le substrat de l'élément chauffant est une plaque plane d'aluminium qu'on détend et qui reçoit une couche oxydée obtenue par oxydation anodique dans une solution d'un acide à faible conductivité électrique, comme dans les exemples précédents. De la même façon la couche oxydée peut recevoir au besoin une isolation supplémentaire, puis les pistes sont déposées et cuites au besoin.

L'élément chauffant obtenu est collé sur la face intérieure d'une semelle de fer constituée par une plaque mince d'aluminium émaillée sur sa face externe. Avantageusement on utilise une colle silicone compatible avec les températures d'utilisation de la semelle. Cet assemblage a l'avantage d'être compatible avec celui des fabrications existantes de fers comportant un corps chauffant collé sur une semelle.

Dans une autre réalisation, le substrat de l'élément chauffant est une plaque plane d'aluminium qu'on détend et qui reçoit une couche oxydée obtenue par oxydation anodique dans une solution d'un acide à faible conductivité électrique, comme dans les exemples précédents. De la même façon la couche oxydée peut recevoir au besoin une isolation supplémentaire, avant le dépôt des pistes.

L'élément chauffant obtenu est brasé sur la face intérieure d'une semelle de fer constituée par une plaque mince d'acier inoxydable. Avantageusement on utilise une brasure fondant à une température qui assure la cuisson des pistes déposées et/ou du dépôt protecteur, rendant l'opération plus économique. Cette opération est rendue possible par un contrôle rigoureux de l'atmosphère dans laquelle elle se déroule.

Dans une version différente, l'élément chauffant obtenu est fixé sur la face intérieure d'une semelle de fer constituée par une plaque mince d'acier inoxydable dont les bords extérieurs sont roulés pour venir s'appuyer sur l'élément chauffant et le maintenir de façon connue. Le transfert thermique entre l'élément chauffant et la semelle est assuré par une fine couche de colle conductrice résistante à la chaleur telle qu'une colle silicone.

On obtient ainsi une semelle qui a les mêmes avantages que celle de l'exemple précédent, mais avec une autre présentation.

Dans une autre version, la semelle du fer est une plaque plane aux bords arrondis pour qu'ils soient moins agressifs, réalisée dans un aluminium allié au silicium où le taux de magnésium est inférieur à 0,01 %. Cette plaque est émaillée sur sa face externe au fer à une température qui recuit l'aluminium et le détend. Il n'est donc pas nécessaire de réaliser un traitement de détente préalable à l'anodisation. L'émaillage donne de bonnes caractéristiques de repassage à la semelle. De préférence l'émail est protégé au moins pendant l'anodisation par un film protecteur pelable. La semelle comporte sur sa face interne une couche oxydée isolante semblable à celle des exemples précédents.

Sur cette couche isolante de préférence non colmatée ou incomplètement colmatée on a déposé des pistes en nickel. Pour ce faire la surface est sensibilisée par une solution contenant du chlorure de palladium ou un précurseur commercial distribué par exemple par la société SHIPLEY. La surface est ensuite trempée dans un bain de métallisation comprenant du sulfate de nickel et des agents réducteurs, et se recouvre de nickel. La surface est ensuite masquée avec une résine photosensible, insolée à la lumière ultraviolette à travers un typon qui reproduit le tracé des pistes souhaitées, et révélée par un bain sodique pour enlever les partie insolées du masque. La surface libre de nickel est ensuite attaquée par exemple par une solution de perchlorure de fer ce qui ne laisse que les pistes. Les restes de résine de masquage sont enlevés avec de l'acétone. Ces opérations pour une part compatibles avec les équipements de fabrication des circuits imprimés sont conduites selon les règles de l'art avec les précautions et les rinçages intermédiaires nécessaires.

Les connexions sont ensuite brasées sur les pistes par des moyens connus.

Par rapport aux pistes obtenues par sérigraphies, les pistes obtenues par dépôt chimique de nickel ne nécessitent pas de cuisson.

L'application de cette invention est essentiellement prévue pour le domaine des fers à repasser, mais on peut toutefois envisager de l'appliquer de façon analogue, moyennant quelques adaptations évidentes, à la face externe d'un fond de cuve prévu pour chauffer de l'eau dans une bouilloire ou de l'huile dans une friteuse.

## Revendications

1. Elément chauffant pour semelle de fer à repasser, dont le substrat constitué par une plaque mince en aluminium pur ou allié au silicium ou allié au magnésium est recouvert d'un isolant sur lequel sont déposées des pistes chauffantes **caractérisé en ce que** l'isolant est une couche oxydée anodique d'épaisseur comprise entre 10 et 200 microns résistant aux brusques variations de température de la plaque.

2. Elément chauffant selon la revendication 1 **caractérisé en ce que** la couche oxydée est du type de celle qu'on obtient par une oxydation anodique conduite dans une solution d'un acide à faible conductivité électrique, avec une densité de courant comprise entre 1 et 5 A/dm2 à une température stabilisée.

3. Elément chauffant selon l'une des revendications 1 à 2 **caractérisé en ce que** les pores de la couche oxydée sont remplis par un autre oxyde métallique obtenu par décomposition d'un produit organométallique polymérisable tel qu'un silane, un dérivé organique du titane ou du zirconium ou du germanium ou de l'étain.

4. Elément chauffant selon l'une des revendications 1 à 3 **caractérisé en ce que** la surface de la couche oxydée est imprégnée d'un verre à bas point de fusion.

5. Elément chauffant selon l'une des revendications précédentes **caractérisé en ce qu'**il comporte des pistes chauffantes sérigraphiées sur la couche oxydée.

6. Elément chauffant selon l'une des revendications 1 à 4 **caractérisé en ce qu'**il comporte des pistes chauffantes métalliques déposées sur la couche oxydée par voie chimique.

7. Elément chauffant selon l'une des revendications 1 à 6 **caractérisé en ce qu'**il est brasé sur la face intérieure de la semelle de fer à une température qui permet la cuisson des pistes.

8. Elément chauffant selon l'une des revendications 1 à 6 **caractérisé en ce que** le substrat de l'élément chauffant est une semelle de fer émaillée préalablement à l'anodisation sur sa face destinée à être en contact avec les tissus, cet émaillage étant réalisé à une température qui détend le métal.

## Claims

1. A heater element for a smoothing iron, whose substrate is constituted by a thin plate of aluminum that is pure or alloyed with silicon, or alloyed with magnesium and is covered with an insulator on which heater tracks are deposited, said heater element being **characterized in that** the insulator is an anodic oxidized layer of thickness lying in the range 10 µm to 200 µm and is resistant to sudden variations in the temperature of the plate.

2. A heater element according to claim 1, **characterized in that** the oxidized layer is of the type obtained by anodic oxidation performed in a solution of an acid that is weakly electrically conductive, with a current density lying in the range 1 A/dm² to 5 A/dm² at a stabilized temperature.

3. A heater element according to claim 1 or claim 2, **characterized in that** the pores in the oxidized layer are filled with another metal oxide obtained by decomposition of a polymerizable organometallic substance such as a silane, or an organic derivative of titanium or of zirconium or of germanium or of tin.

4. A heater element according to any one of claims 1 to 3, **characterized in that** the surface of the oxidized layer is impregnated with a glass having a low melting point.

5. A heater element according to any preceding claim, **characterized in that** it has tracks that are screen printed on the oxidized layer.

6. A heater element according to any one of claims 1 to 4, **characterized in that** it has metal heater tracks deposited chemically on the oxidized layer.

7. A heater element according to any one of claims 1 to 6, **characterized in that** it is brazed to the inside face of the soleplate of the iron at a temperature that enables the tracks to be baked.

8. A heater element according to any one of claims 1 to 6, **characterized in that** the substrate of the heater element is a smoothing iron soleplate that is enameled prior to anodizing on its face that is designed to be in contact with the ironing, the enameling being performed at a temperature that relaxes the metal.

## Patentansprüche

1. Heizelement für eine Bügeleisensohle, dessen Substrat, das aus einer dünnen Platte aus reinem oder mit Silizium oder Magnesium legiertem Aluminium besteht, mit einem lsoliermittel beschichtet ist, auf welchem Heizbahnen aufgebracht sind, **dadurch gekennzeichnet, dass** das Isoliermittel eine anodische oxidierte Schicht mit einer Dicke zwischen 10 und 200 µm ist, die gegenüber den plötzlichen Temperaturänderungen der Platte widerstandsfähig ist.

2. Heizelement nach Anspruch 1, **dadurch gekennzeichnet, dass** die oxidierte Schicht vom Typ derjenigen ist, die durch anodische Oxidation erhalten wird, die in einer Lösung einer elektrisch schwach leitenden Säure mit einer Stromdichte zwischen 1 und 5 A/dm² bei einer stabilisierten Temperatur durchgeführt wurde.

3. Heizelement nach einem der Ansprüche 1 bis 2, **dadurch gekennzeichnet, dass** die Poren der oxidierten Schicht mit einem anderen Metalloxid gefüllt sind, das durch Zersetzung eines polymerisierbaren metallorganischen Produkts wie Silans, eines organischen Derivats des Titans, Zirkoniums, Germaniums oder Zinns erhalten wurde.

4. Heizelement nach einem der Ansprüche 1 bis 3, **dadurch gekennzeichnet, dass** die Oberfläche der oxidierten Schicht mit einem Glas mit niedrigem Schmelzpunkt imprägniert ist.

5. Heizelement nach einem der vorangehenden Ansprüche, **dadurch gekennzeichnet, dass** es auf der oxidierten Schicht siebgedruckte Heizbahnen aufweist.

6. Heizelement nach einem der Ansprüche 1 bis 4, **dadurch gekennzeichnet, dass** es metallische Heizbahnen aufweist, die auf die oxidierte Schicht chemisch aufgebracht sind.

7. Heizelement nach einem der Ansprüche 1 bis 6, **dadurch gekennzeichnet, dass** es auf der Innenseite der Bügeleisensohle bei einer Temperatur gelötet ist, die das Brennen der Bahnen ermöglicht.

8. Heizelement nach einem der Ansprüche 1 bis 6, **dadurch gekennzeichnet, dass** das Substrat des Heizelements eine Bügeleisensohle ist, die an der Seite, die mit den Stoffen in Kontakt kommen soll, vor der anodischen Oxidation emailliert wurde.
